# EUROPÄISCHE PATENTSCHRIFT

(11) **EP 1 846 583 B1**
(45) Veröffentlichungstag und Bekanntmachung des Hinweises auf die Patenterteilung: **31.12.2008**
(21) Anmeldenummer: 06708061.4
(22) Anmeldetag: 07.02.2006
(51) Int. Cl.: C22C 37/08

(54) **HOCHLEGIERTER GUSSEISENWERKSTOFF, VERWENDUNG DES WERKSTOFFS F]R THERMISCH HOCHBELASTETE BAUTEILE SOWIE ENTSPRECHENDES BAUTEIL**
HIGH ALLOY IRON, USE OF THE MATERIAL FOR STRUCTURAL COMPONENTS THAT ARE SUBJECT TO HIGH THERMAL STRESS AND CORRESPONDING STRUCTURAL COMPONENT
MATERIAU DE FONTE DE FER FORTEMENT ALLIE, UTILISATION DE CE MATERIAU POUR DES COMPOSANTS SOUMIS A DES CONTRAINTES THERMIQUES ELEVEES ET COMPOSANT CORRESPONDANT

(30) Priorität: 12.02.2005 DE 102005006778
(43) Veröffentlichungstag der Anmeldung: 24.10.2007
(73) Patentinhaber: Eisenwerk Erla GmbH, 08340 Schwarzenberg/OT Erla (DE)
(72) Erfinder: KEIL, Horst, 08280 Aue (DE); HAHN, Dietmar, 08359 Breitenbrunn (DE)
(74) Vertreter: Bergmeier, Werner
(86) Internationale Anmeldenummer: PCT/EP2006/050714
(87) Internationale Veröffentlichungsnummer: WO 2006/084838

(56) Entgegenhaltungen:
- FONTAINE, P.I. (INCO EUR LTD, BIRMINGHAM, ENGL): "Ni-RESIST TYPE D5S -AN IMPROVED MATERIAL FOR TURBOCHARGER HOUSINGS." SAE PREPR N 800016 FOR MEET FEB 25-29 1980 23 P CODEN: SEPPA8, 1980, XP009066672
- ROEHRIG, K.: "Innovative design for the new cast iron BMW-V8 diesel engine" 1999, GIESSEREI-PRAXIS , (3), 106-109 CODEN: GIPXAU; ISSN: 0016-9781 , XP009066646 Zusammenfassung
- RICKARD, J. BR. FOUNDRYMAN (JULY 1984), VOL. 77, (6), PP. 313-317: "An Engineering Cast Iron for Service at Temperatures Exceeding 800 deg C." BRITISH FOUNDRYMAN, Bd. 77, Nr. 6, 1984, XP009066666
- HAYASHI, K. (HITACHI METALS) ET AL: "Niobium in heat resisting cast steel auto parts." NIOBIUM SCIENCE & TECHNOLOGY , PP. 1055-1062, GRAPHS, NUMERICAL DATA PUBLISHED BY: NIOBIUM 2001 LTD.. 1000 OLD POND ROAD, BRIDGEVILLE, PA 15017, USA CONFERENCE: INTERNATIONAL SYMPOSIUM ON NIOBIUM 2001, ORLANDO, FL, USA, 2-5 DEC. 2001 ISBN: 0-9712068-, 2002, XP009066671
- SPEAR, W.M.: "High Silicon Austenitic Ductile Iron in Elevated Temperature Service ." PUBLISHED BY: ASM INTERNATIONAL. METALS PARK, OHIO 44073, USA CONFERENCE: ADVANCED CASTING TECHNOLOGY, KALAMAZOO, MICHIGAN, USA, 12-14 NOV. 1986, 1986, XP009066665

## Beschreibung

Die vorliegende Erfindung betrifft einen hochlegierten Gußeisenwerkstoff, welcher eine austenitische Struktur und eine kugelförmige Graphitausbildung aufweist. Der erfindungsgemäße Werkstoff eignet sich vorzugsweise für thermisch hoch belastete Teile eines Motors, insbesondere des Abgassystems eines Motors, ist jedoch auch für andere thermisch hochbelastete Bauteile gut geeignet.

Die thermischen Belastungen von Abgaskrümmern und Turbinengehäusen von Abgasturboladern sind durch Einführung neuer Brennverfahren stark gestiegen. Insbesondere moderne Ottomotoren erreichen heute Abgastemperaturen, welche deutlich über 1000°C liegen. Bauteile, welche derartigen thermischen Belastungen ausgesetzt sind, müssen neben der Beständigkeit im Hochtemperaturbereich eine hohe Zunderbeständigkeit, eine gute Temperaturwechselfestigkeit und einen geringen Temperaturausdehnungskoeffizienten aufweisen. Im Stand der Technik ist es daher bekannt, thermisch hochbelastete Bauteile aus Stahlguß herzustellen. Dieser erfüllt zwar die oben genannten Anforderungen, ist jedoch auch sehr teuer und daher aus wirtschaftlichen Gründen für eine Serienfertigung solcher Bauteile schlecht geeignet.

Weiterhin sind im Stand der Technik austenitische Gußeisenlegierungen mit Kugelgraphit unter dem Handelsnamen Ni-Resist bekannt. Diese Legierungen, welche in der EN 13835 als EN-GJSA XNi 35 (bzw nach ASTM 439 als D5) beschrieben werden, weisen neben guten mechanischen Eigenschaften eine sehr hohe Hitzebeständigkeit, gute Zunderbeständigkeit und eine hohe Temperaturwechselbeständigkeit auf. Sie werden daher im Stand der Technik für die Serienproduktion thermisch hochbelasteter Motorbauteile, insbesondere für Abgaskrümmer und/oder Turboladergehäuse hoch verdichteter oder aufgeladener Motoren verwendet. Diese Legierungen sind preiswert und lassen sich gut vergießen. Sie weisen eine bereits sehr hohe Hitzebeständigkeit auf, welche in der EN 13835 mit bis zu 1050° Celsius angegeben wird. Bei dünnwandigen Bauteilen mit einer Wandstärke von unter 8 mm beträgt die Hitzebeständigkeit jedoch nur etwa 950° Celsius. Um die Temperaturen auf dieses höchstzulässige Maß zu senken, werden daher Einspritzung und Verbrennung durch aufwendige Motorsteuerung geregelt. Dies verursacht jedoch wiederum einen erhöhten Kraftstoffverbrauch. Es besteht daher Bedarf, Werkstoffe zu entwickeln, welche eine weiterhin erhöhte Beständigkeit im Hochtemperaturbereich auch bei dünnwandigen Bauteilen aufweisen.

In dem als nächstkommender Stand der Technik anzusehenden Artikel "Ni-Resist Type D5S - An Improved Material for Turbocharger Housings" von P. I. Fontaine wird ein hochlegierter Gußeisenwerkstoff mit austenitischer Struktur und kugelförmiger Graphitausbildung mit erhöhter Temperaturwechselfestigkeit für thermisch hochbelastete Bauteile von Motoren, insbesondere Turboladergehäuse offenbart. Eine sehr hohe Temperaturwechselbeständigkeit auch bei dünnwandigen Bauteilen kann damit aber nicht zuverlässig hergestellt werden.

Aufgabe der vorliegenden Erfindung ist es, einen austenitischen Gußeisenwerkstoff vorzuschlagen, welcher eine sehr hohe Temperaturwechselbeständigkeit auch bei dünnwandigen Bauteilen aufweist.

Die Aufgabe wird gelöst mit einem Gußeisenwerkstoff, einer Anwendung dieses Werkstoffs sowie Bauteilen gemäß der Merkmale der unabhängigen Ansprüche.

Erfindungsgemäß weist ein hochlegierter Gußeisenwerkstoff mit austenitischer Struktur und kugelförmiger Graphitausbildung unter anderem die folgenden Inhaltsstoffe in Gewichtsprozenten auf: Kohlenstoff < 2,0 %; Silizium 2,0 - 6,0 %; Nickel 29 - 36 %; Chrom 1,0 - 2,5 %; Niob 0,1 - 1,0 %; Molybdän 0,1 - 2,5%. Die Erfindung wird im Anspruch 1 definiert. Im Vergleich zu bekannten austenitischen Legierungen mit Kugelgraphit auf Nickelbasis ist dem Werkstoff insbesondere Molybdän und Niob in den genannten Anteilen zulegiert. Es hat sich gezeigt, daß durch die Zugabe von Molybdän in Verbindung mit Niob die Temperaturwechselbeständigkeit derartiger Legierungen erhöht werden kann, ohne jedoch eine Versprödung des Werkstoffes durch Karbidbildung zu bewirken. Weiterhin kann mit einer erfindungsgemäßen Legierung die Festigkeit des Materials bei erhöhten Temperaturen sowie die Zunderbeständigkeit verbessert werden. Die erfindungsgemäße Legierung weist hierbei einen vergleichsweise geringen Wärmeausdehnungskoeffizienten auf, so daß die Rißgefahr bei Temperaturwechselbelastungen reduziert ist.

Der Kohlenstoffgehalt der Legierung ist auf einen Wert bis 2% begrenzt, um Karbidbildung zu vermeiden. Der Kohlenstoffanteil wird hierbei so eingestellt, daß dennoch eine gute Fließfähigkeit und Vergießbarkeit der Schmelze erreicht wird.

Der Siliziumanteil der Legierung wirkt in bekannter Weise als Desoxidationsmittel und verbessert vorliegend die Beständigkeit gegen Heißgaskorrosion. Der erfindungsgemäße Werkstoff weist dennoch einen vorteilhaften geringen Wärmeausdehnungskoeffizienten auf.

Chrom dient der Verbesserung der Oxidationsbeständigkeit bei hohen Temperaturen. Der Chromanteil ist vorliegend auf 2,5 % begrenzt.

Die Erfindung sieht vor, daß der Gußeisenwerkstoff einen Mangananteil von 0,5- 1,5 % aufweist. Der Mangangehalt einer Legierung beeinflußt einerseits die Gießeigenschaften, beeinträchtigt jedoch auch die Graphitausscheidung, so daß der Mangananteil hier vorzugsweise auf 1,5% beschränkt ist.

Gemäß der Erfindung weist der Werkstoff einen Phosphoranteil von weniger als 0,1 % auf, da ein höherer Phosphoranteil ebenfalls zu einer Versprödung des Werkstoffs führen könnte. Weiterhin ist es vorteilhaft, wenn der Werkstoff einen Kupferanteil von weniger als 0,5 % aufweist.

Eine besonders bevorzugte Ausführungsform der Erfindung sieht vor, daß der Gußeisenwerkstoff einen Nickelanteil von 34 - 36% aufweist. Die Nickelbasis sorgt hierbei für die Ausbildung eines austenitischen Grundgefüges.

Eine weitere vorteilhafte Ausführungsform der Erfindung sieht vor, daß der Werkstoff vorzugsweise einen Chromanteil von 1,5 - 2,5 % aufweist, um die Hochtemperaturfestigkeit und Oxidationsbeständigkeit zu verbessern.

Besonders vorteilhaft ist es, daß das Gußeisen gemäß der vorliegenden Erfindung eine gegenüber herkömmlichen austenitischen Gußeisenlegierungen mit Kugelgraphit und Nickel als Hauptträger (D5) erhöhte Temperaturbeständigkeit aufweist. Das erfindungsgemäße Gußeisen ist daher auch für die Anwendung in extrem dünnwandigen Bauteilen mit einer Wandstärke von 3 -6 mm unter sehr hohen Temperaturen gut geeignet.

Der erfindungsgemäße Werkstoff eignet sich somit hervorragend für die Anwendung in thermisch hochbelasteten Bauteilen. Dünnwandige Bauteile aus dem erfindungsgemäßen Gußeisenwerkstoff weisen nach derzeitigen Erkenntnissen eine Beständigkeit bis zu etwa 985° Celsius auf. Erfindungsgemäß wird dieser hochlegierte Gußeisenwerkstoff daher für Teile des Abgassystems eines Motors verwendet. Insbesondere eignet sich der Werkstoff für Abgaskrümmer oder Turboladergehäuse. Besonders vorteilhaft kann der Werkstoff bei Teilen des Abgassystems hochverdichteter oder aufgeladener Motoren, in welchen Abgastemperaturen von bis zu 1100°C auftreten, verwendet werden.

Insbesondere eignet sich der Werkstoff zur Anwendung in Integralgehäusen, d. h. Gehäusen, welche Abgaskrümmer und Turbinengehäuse eines Abgasturboladers vereinten.

Erfindungsgemäß bestehen thermisch hochbelastete Bauteile, insbesondere des Abgassystems eines Motors, aus einem Gußeisenwerkstoff der zuvor beschriebenen Eigenschaften. Das Gußeisen der vorliegenden Erfindung kann daher die herkömmlichen für Abgassysteme verwendeten Materialien ersetzen. Das Gußeisen kann im wesentlichen gemäß herkömmlicher Verfahren hergestellt und bearbeitet werden. Die Bauteile können zur Homogenisierung des Gefüges einer Glühbehandlung unterzogen werden, wodurch eine bessere Verteilung der Karbide erreicht wird.

Gegenüber herkömmlichen austenitischen Gußeisenlegierungen für den Einsatz in Abgassystemen von Kraftfahrzeugen konnte eine Erhöhung der Hitzebeständigkeit um etwa 35° Celsius erreicht werden. Die hierdurch mögliche Erhöhung der Abgas- bzw. Verbrennungstemperaturen ermöglicht auch eine Erhöhung der auf den Hubraum bezogenen Leistung, verringert den Schadstoffausstoß und ermöglicht eine Kraftstoffeinsparung.

Weiterhin wies der erfindungsgemäße Gußeisenwerkstoff im Schub-Riß-Test eine gegenüber herkömmliche Legierungen der Klasse D5 (ASTM 439) eine um 8% erhöhte Temperaturwechselbeständigkeit auf. Im Autobahndauertest konnten mit dem erfindungsgemäßen Werkstoff Verbesserungen um bis zu 30 % festgestellt werden.

Die Erfindung ist insbesondere für Bauteile des Abgassystems eines Kraftfahrzeuges geeignet, jedoch nicht auf diese beschränkt. Abwandlungen und Kombinationen im Rahmen der Patentansprüche fallen ebenfalls unter die Erfindung.

## Patentansprüche

1. Hochlegierter Gußeisenwerkstoff mit austenitischer Struktur und kugelförmiger Graphitausbildung mit erhöhter Temperaturwechselbeständigkeit und vorzugsweiser Anwendung für Motoren, **dadurch gekennzeichnet, daß** der Werkstoff in Gewichtsprozenten die folgenden Inhaltsstoffe aufweist:
| | | |
|---|---|---|
| Kohlenstoff | < 2,0 % | |
| Silizium | 2,0 - | 6,0 % |
| Nickel | 29 - | 36 % |
| Chrom | 1,0 - | 2,5 % |
| Niob | 0.1 - | 1,0 % |
| Molybdän | 0,1 - | 2,5 % |
| Mangan | 0,5 - | 1,5 % |
| Phosphor | < 0,1 % | |
| Kupfer | < 0,5 % | |

2. Gußeisenwerkstoff nach einem der vorherigen Ansprüche, **dadurch gekennzeichnet, daß** der Werkstoff vorzugsweise einen Nickelanteil von 34 - 36 % aufweiset.

3. Gußeisenwerkstoff nach einem der vorherigen Ansprüche, **dadurch gekennzeichnet, daß** der Werkstoff vorzugsweise einen Chromanteil von 1,5 -2,5% aufweist.

4. Verwendung eines hochlegierten Gußeisenwerkstoffs nach einem der vorhergehenden Ansprüche für thermisch hochbelastete Bauteile von Motoren.

5. Verwendung nach dem vorherigen Anspruch, **dadurch gekennzeichnet, daß** das thermisch hochbelastete Bauteil ein Teil des Abgassystems eines Motors, insbesondere ein Abgaskrümmer und/ oder Turboladergehäuse ist.

6. Verwendung nach einem der vorherigen Ansprüche 4 oder 5, **dadurch gekennzeichnet, daß** das thermisch hochbelastete Bauteil ein Integralgehäuse ist.

7. Thermisch hochbelastetes Bauteil, insbesondere des Abgassystems eines Motors, **dadurch gekennzeichnet, daß** das Bauteil aus einem Gußeisenwerkstoff gemäß einem der Ansprüche 1 bis 3 besteht.

8. Thermisch hochbelastetes Bauteil nach dem vorherigen Anspruch, **dadurch gekennzeichnet, daß** das Bauteil ein Abgaskrümmer ist.

9. Thermisch hochbelastetes Bauteil nach einem der vorhergehenden Ansprüche 7 oder 8, **dadurch gekennzeichnet, daß** das Bauteil ein Turbinengehäuse eines Abgasturboladers ist.

10. Thermisch hochbelastetes Bauteil nach einem der vorhergehenden Ansprüche 7 bis 9, **dadurch gekennzeichnet, daß** das Bauteil ein Integralgehäuse ist.

## Claims

1. High-alloy cast iron material having an austhenitic structure and spherical graphite configuration with higher temperature fluctuation resistance and advantageous use for engines **characterized in that** the material expressed in percent of weight contains the following ingredients:
| | |
|---|---|
| Carbon | < 2.0% |
| | |
| Silicon | 2.0 - 6.0% |
| | |
| Nickel | 29 - 36% |
| | |
| Chrome | 1.0 - 2.5% |
| | |
| Niobium | 0.1 - 1.0% |
| | |
| Molybdenum | 0.1 - 2.5% |
| | |
| Manganese | 0.5 - 1.5% |
| | |
| Phosphorous | < 0.1% |
| | |
| Copper | < 0.5% |

2. Cast iron material according to the previous claim **characterized in that** the material contains preferably 34 - 36% nickel.

3. Cast iron material according to one of the previous claims **characterized in that** the material contains preferably 1.5 - 2.5% chrome.

4. Use of a high-alloy cast iron material according to one of the previous claims for structural components of engines under high thermal stress.

5. Use according to the previous claim **characterized in that** the structural component under high thermal stress is part of the exhaust system of an engine, especially an exhaust manifold and/or a turbocharger housing.

6. Use according to one of the previous claims 4 or 5 **characterized in that** the structural component under high thermal stress is an integral housing.

7. Structural component under high thermal stress, especially the exhaust system of an engine, **characterized in that** the structural component is made of a cast iron material in accordance with one of the claims 1 through 3.

8. Structural component under high thermal stress according to the previous claim **characterized in that** the structural component is an exhaust manifold.

9. Structural component under high thermal stress according to one of the previous claims 7 or 8 **characterized in that** the structural component is a turbine housing of an exhaust turbocharger.

10. Structural component under high thermal stress according to one of the previous claims 7 to 9 **characterized in that** the structural component is an integral housing.

## Revendications

1. Matériau en fonte fortement alliée à structure austénitique et constitution à sphérules de graphite, offrant une résistance élevée aux variations de température et appliqué de préférence à la fabrication de moteurs, **caractérisé en ce que** ce matériau contient les éléments suivants selon les pourcentages pondéraux indiqués :
| | |
|---|---|
| carbone | < 2,0 % |
| silicium | 2,0 - 6,0 % |
| nickel | 29 - 36 % |
| chrome | 1,0 - 2,5 % |
| niobium | 0,1 - 1,0 % |
| molybdène | 0,1 - 2,5 % |
| manganèse | 0,5 - 1,5 % |
| phosphore | < 0,1 % |
| cuivre | < 0,5 % |

2. Matériau en fonte selon la revendication précédente, **caractérisé en ce que** le matériau contient de préférence un pourcentage pondéral de nickel de 34 à 36 %.

3. Matériau en fonte selon l'une quelconque des revendications précédentes, **caractérisé en ce que** le matériau contient de préférence un pourcentage pondéral de chrome de 1,5 à 2,5 %.

4. Application d'un matériau de fonte d'acier fortement alliée selon l'une quelconque des revendications précédentes à la fabrication de composants de moteur soumis à de fortes sollicitations thermiques.

5. Application selon la revendication précédente, **caractérisée en ce que** le composant à forte sollicitation thermique est un élément du système d'échappement d'un moteur, en particulier un collecteur d'échappement et/ou un carter de turbocompresseur.

6. Application selon la revendication 4 ou 5, **caractérisée en ce que** le composant à forte sollicitation thermique est un carter intégré.

7. Composant à forte sollicitation thermique, appartenant en particulier au système d'échappement d'un moteur, **caractérisé en ce que** le composant est constitué d'un matériau en fonte d'acier selon l'une des revendications 1 à 3.

8. Composant à forte sollicitation thermique selon la revendication précédente, **caractérisé en ce que** le composant est un collecteur d'échappement.

9. Composant à forte sollicitation thermique selon la revendication 7 ou 8, **caractérisé en ce que** le composant est un carter de turbine d'un turbocompresseur de gaz d'échappement.

10. Composant à forte sollicitation thermique selon l'une des revendications 7 à 9, **caractérisé en ce que** le composant est un carter intégré.
